# EUROPÄISCHE PATENTSCHRIFT

(11) **EP 0 652 586 B1**
(45) Veröffentlichungstag und Bekanntmachung des Hinweises auf die Patenterteilung: **09.07.1997**
(21) Anmeldenummer: 94117296.7
(22) Anmeldetag: 02.11.1994
(51) Int. Cl.: H01J 61/36, H01J 9/26

(54) **Metallhalogenidentladungslampe mit keramischem Entladungsgefäss und Herstellverfahren für eine derartige Lampe**
Metal-halide discharge lamp with a ceramic discharge tube and method of making the same
Lampe à décharge à halogénure de métal avec récipient de décharge en céramique et son procédé de fabrication

(30) Priorität: 10.11.1993 DE 4338377
(43) Veröffentlichungstag der Anmeldung: 10.05.1995
(73) Patentinhaber: Patent-Treuhand-Gesellschaft für elektrische Glühlampen mbH, 81543 München (DE)
(72) Erfinder: Heider, Jürgen, Dr., D-81547 München (DE); Jüngst, Stefan, Dr., D-85604 Zorneding (DE); Wahrendorff, Peter, D-81735 München (DE)

(56) Entgegenhaltungen:
- EP-A- 0 472 100
- EP-A- 0 587 238
- PATENT ABSTRACTS OF JAPAN, vol. 12, no. 395 (E-671) 20. Oktober 1988 & JP-A-63 136 456

## Beschreibung

Die Erfindung betrifft eine Hochdruckentladungslampe gemäß dem Oberbegriff des Anspruchs 1 sowie ein dafür geeignetes Herstellverfahren.

Es handelt sich um Metallhalogenidentladungslampen, deren Farbwiedergabe dadurch verbessert ist, daß ein keramisches Entladungsgefäß benutzt wird. Typische Leistungsstufen sind 100-250 W.

Ein wesentliches Problem bei der Realisierung derartiger Lampen ist die Abdichtung der Durchführung. Üblicherweise ist die Durchführung, die häufig aus Niob besteht, in einen Stopfen aus Keramik eingepaßt und darin mittels Glaslot bzw. Schmelzkeramik vakuumdicht abgedichtet (z.B. EP-A 472 100). Die Metallhalogenide der Füllung üben jedoch eine stark korrodierende Wirkung auf die Niobdurchführung und das Glaslot aus. Daher sind die Lebensdauern solcher Lampen bisher sehr begrenzt. Aus diesem Grund ist eine Vielzahl unterschiedlicher Zusammensetzungen für Glaslote erprobt worden. Beispielsweise ist aus der DE-OS 27 34 015 ein Glaslot bekannt, das aus mindestens zwei der Oxide SiO₂, Al₂O₃ und B₂O₃ sowie mindestens einem der Oxide des Yttrium und des Lanthan oder auch anderer Seltener Erden besteht. Ein weiteres Glaslot mit sehr hohem SiO₂-Gehalt (45-50 Gew.-%), Rest Al₂O₃ und MgO, ist in der EP-A 351 097 beschrieben. Alle diese Glaslote mit einem relativ hohen SiO₂-Gehalt, der zwischen ca. 20 und 50 Gew.-% liegt, sind jedoch mehr oder weniger anfällig für die Reaktion mit Halogeniden.

Andere Glaslote, die einen sehr geringen SiO₂-Gehalt (0-20 Gew.-%) besitzen, sind aus den EP-A 60 582 und 237 103 bekannt. Sie verwenden Al₂O₃, Sc₂O₃ und TiO₂ sowie Seltenerdoxide und Erdalkalioxide und besitzen sehr hohe Schmelzpunkte (1500-1700 °C).

Es ist Aufgabe der Erfindung, eine Hochdruckentladungslampe gemäß dem Oberbegriff des Anspruchs 1 zu schaffen, die eine akzeptable Lebensdauer erreicht, indem sie dem Angriff der Halogenide standhält.

Eine weitere Aufgabe ist es, eine Lampe unter Verwendung von möglichst bereits bewährten Einzelkomponenten zu schaffen, so daß die Entwicklungskosten niedrig gehalten werden können, sowie ein Herstellverfahren für eine derartige Lampe anzugeben.

Diese Aufgaben werden durch die kennzeichnenden Merkmale der Ansprüche 1 und 10 gelöst. Besonders bevorzugte Ausgestaltungen finden sich in den Unteransprüchen.

Die prinzipielle Eignung eines Glaslotsystems der Zusammensetzung Al₂O₃, SiO₂ und M_{X}O_{y} (mit M = Seltenerdmetall, Mg, Ti oder Zr) ist zwar immer wieder diskutiert worden, die Erfindung nützt jedoch die folgende Gesetzmäßigkeit systematisch aus: Innerhalb dieses Glaslotsystems zeichnet sich eine erste Gruppe von Loten dadurch aus, daß sie einen relativ hohen Schmelzpunkt (ca. 1500-1700 °C) sowie einen relativ niedrigen SiO₂-Gehalt (0 bis 12 Gew.-%) besitzen, während eine zweite Gruppe von Loten einen relativ niedrigen Schmelzpunkt (ca. 1200-1400 °C) und einen hohen SiO₂-Gehalt (zwischen 20 und 40 Gew.-%) aufweist. Zwar würden Glaslote der ersten Gruppe von den Halogeniden der Lampenfüllung nur wenig angegriffen werden, was sich im Lampenbetrieb in einer hohen Konstanz der Lampenspannung und der Lichtwerte (Farbwiedergabe, Farbtemperatur) äußert. Aber für einen Einsatz bei Metallhalogenidlampen haben sie sich dennoch nicht bewährt, weil ihr Erstarrungsverhalten sehr unbefriedigend ist. Während der Erstarrung bilden sich nämlich große nadelförmige Kristalle von unregelmäßiger Form. Außerdem ist die erstarrte Glasschmelze - aufgrund von mangelhafter Gasdesorption während der Einschmelzung - von vielen Hohlräumen durchsetzt. Beide Eigenschaften bewirken eine hohe Rißanfälligkeit des Einschmelzbereichs bei der Temperaturwechselbelastung, die vom Ein- und Ausschalten der Lampe herrührt. Dementsprechend könnten mit Glasloten der ersten Gruppe nur sehr kurze Lebensdauern (unter 500 Std.) erzielt werden.

Bei der zweiten Gruppe von Loten verhält es sich umgekehrt. Sie sind aufgrund ihres niedrigen Schmelzpunktes gut einschmelzbar. Aufgrund des hohen SiO₂-Gehalts erstarren sie überwiegend glasig und ohne Hohlräume. Dadurch sind die Einschmelzstellen weniger rißanfällig, was sich in einer längeren Lebensdauer ausdrückt (mittlere Lebensdauer bis zu 2000 Std.). Problematisch bei dieser zweiten Gruppe ist jedoch die mangelhafte Resistenz gegen Halogenide. Da die Lampenfüllung mit dem Glaslot reagiert, fallen die Lampenspannung und die Lichtwerte bereits innerhalb der ersten 100 Stunden stark ab. Nach etwa 1000 Stunden ist bereits ein Großteil der Lampenfüllung abreagiert. Trotz guter Dichtigkeit der Einschmelzung werden die Lichtwerte so schlecht, daß kein Vorteil gegenüber einer billigeren Metallhalogenidlampe mit einem Entladungsgefäß aus Quarzglas verbleibt.

Erfindungsgemäß werden nun die positiven Eigenschaften beider Glaslotsorten dadurch ausgenutzt, daß die vakuumdichte Abdichtung an den Enden des Entladungsgefäßes mittels eines Einschmelzbereichs erfolgt, der in zwei Zonen mit verschiedenen Glasloten unterteilt ist, wobei die der Entladung zugewandte Zone des Einschmelzbereichs durch ein hochschmelzendes, halogenidresistentes Glaslot der ersten Gruppe abgedichtet ist, während die von der Entladung abgewandte Zone des Einschmelzbereichs durch ein niedrigschmelzendes, eher halogenidanfälliges Glaslot der zweiten Gruppe abgedichtet ist.

Dadurch wird erreicht, daß entladungsseitig eine hoch halogenidresistente Abdichtung vorhanden ist, die, selbst wenn sich in ihr im Verlauf der Brenndauer mikroskopische Risse bilden, immer noch als wirksame Diffusionssperre für Halogenide dient. Das eigentlich langfristig vakuumdicht abdichtende Glaslot der zweiten Gruppe wird daher dem Angriff der Halogenide nur in abgeschwächter Form ausgeliefert, indem es zum einen durch die Zone mit Glaslot der ersten Gruppe geschützt wird und zum anderen am entladungsfernen Bereich des Gefäßendes nur einer stark verringerten Temperaturbelastung ausgesetzt ist.

Die Zwei-Zonen-Abdichtung eignet sich sowohl für die Einschmelzung eines Stopfens in das Ende eines Entladungsgefäßes als auch für die Einschmelzung einer metallischen Durchführung in einen Stopfen bzw. direkt in das Gefäßende. Der Stopfen kann dabei aus Keramik (insbesondere Al₂O₃) oder einem zusammengesetzten Material, das hauptsächlich aus Keramik besteht (z.B. Cermet), hergestellt sein. Die metallische Durchführung kann bevorzugt ein Niob-Stift oder -Rohr sein. Möglich ist jedoch auch die Verwendung von Molybdän oder anderen hochschmelzenden Materialien. Als Material für das Entladungsgefäß wird im allgemeinen Al₂O₃ (evtl. mit Dotierstoffen) verwendet.

Die hier angegebenen Zusammensetzungen für die Glaslote verstehen sich für die Ausgangsstoffe. Bekanntlich löst sich beim Einschmelzen des Stopfens in das Entladungsgefäß Al₂O₃ im Glaslot, so daß in der zugeschmolzenen Lampe der Al₂O₃-Anteil im Glaslot höher als im Lotring vor dem Einschmelzen ist (DE-OS 27 34 015). Unter Seltenerdmetallen sind hier die Lanthanide unter ausdrücklichem Einschluß der Elemente Sc, Y und La zu verstehen. Als MₓO_{y} können dabei mehrere, vornehmlich zwei oder drei der oben angegebenen Oxide Verwendung finden. Besonders geeignet für eine gleichzeitige Verwendung bei hochschmelzenden Glasloten sind Sc₂O₃, Y₂O₃ und La₂O₃.

Bei niedrigschmelzenden Glasloten wird bevorzugt nur eine Komponente MₓO_{y}, vornehmlich ein Oxid von La, Gd oder Dy, verwendet. Vorteilhaft kann auch eine geringe Menge (bis zu 3 Gew.-%) B₂O₃ als Flußmittel zugesetzt werden.

Eine bevorzugte Zusammensetzung (in Gew.-%) für hochschmelzende Glaslote enthält 35-70 % Al₂O₃, 0-12 % SiO₂, 0-15 % Y₂O₃, 10-30 % ScO₃ und 0-30 % La₂O₃.

Eine bevorzugte Zusammensetzung für niedrigschmelzende Glaslote enthält 5-30 % Al₂O₃, 20-40 % SiO₂ und 40-75 %, insbesondere 50-60 % Oxide der Seltenerdmetalle, insbesondere Lanthan, Dysprosium oder Gadolinium.

Als Richtschnur kann dienen, daß bei hochschmelzendem Glaslot (Gruppe 1) ein Verhältnis Al₂O₃/SiO₂ > 1 gewählt wird, während bei niedrigschmelzenden Glasloten der Gruppe 2 dieses Verhältnis < 1 ist.

Für die Herstellung wesentlich ist, daß das einzuschmelzende Bauteil in eine Öffnung am Gefäßende eingesetzt wird, wobei die Abmessungen des Bauteils und der Wandung der Öffnung so bemessen sind, daß ohne Glaslot ein Spalt mit Kapillareigenschaften verbleiben würde, in den das Glaslot eingefüllt wird. Vorteilhaft ist der Spalt so gewählt, daß die Kapillarwirkung des Spaltes entladungsseitig stärker ausgeprägt ist als im von der Entladung abgewandten Bereich. Dies läßt sich durch eine geeignete Gestalt der Öffnung - in Richtung Entladung verengt - und/oder des einzusetzenden Bauteils (Stopfen bzw. Elektrodensystem) - in Richtung Entladung verbreitert - erreichen. Im einzelnen erfolgt die Herstellung der erfindungsgemäßen Abdichtung, indem zuerst der entladungsseitige Teil der Durchführung bzw. des Stopfens mit dem hochschmelzenden Glaslot der ersten Gruppe eingeschmolzen wird. Dazu wird der Stopfen bzw. die Durchführung (sowie evtl. zum Elektrodenschaft gehörige Teile) mit einer Suspension dieses Glaslots bepastet. Nach dem Trocknen wird das bepastete Bauteil (Elektrodensystem, bestehend aus Durchführung und Elektrode, bzw. der bepastete Stopfen) in die entsprechende Öffnung des Gefäßendes eingesetzt und das Gefäßende soweit erhitzt (1500-1700 °C), daß die Bepastung eine vorläufige vakuumdichte Einschmelzung gewährleistet. Dann wird das niedrigschmelzende Glaslot der zweiten Gruppe auf das Gefäßende aufgebracht und in an sich bekannter Weise eingeschmolzen, indem das Gefäßende auf ca. 1200-1400 °C erhitzt wird, wobei das Glaslot in die zunächst in einer äußeren Zone verbleibende Ringspalt-Kapillare hineinläuft.

Diese Technik nutzt den bei der erfindungsgemäßen Auswahl der Glaslote auftretenden glücklichen Umstand aus, daß das niedrigschmelzende Glaslot die äußere Zone der Einschmelzung bilden muß, so daß die Einschmelzung des zweiten Glaslots erfolgen kann, ohne daß das erste Glaslot erneut verflüssigt.

Vorteilhaft werden die beiden Glaslote so gewählt, daß der Abstand der Schmelzpunkte möglichst groß ist; er sollte insbesondere mehr als 100° betragen. Dementsprechend sollte die Differenz im SiO₂-Gehalt der beiden Glaslote 15 %, vorteilhaft 20 % oder mehr, betragen.

Die Erfindung wird anhand mehrerer Ausführungsbeispiele erläutert. Es zeigen
- Fig. 1: eine Metallhalogenidentladungslampe, teilweise geschnitten
- Fig. 2: den Durchführungsbereich der Lampe im Detail, teilweise im Längsschnitt
- Fig. 3 und 4: weitere Ausführungsbeispiele des Durchführungsbereichs der Lampe im Längsschnitt

In Fig. 1 ist schematisch eine Metallhalogenid-Entladungslampe mit einer Leistung von 150 W dargestellt. Sie besteht aus einem eine Lampenachse definierenden zylindrischen Außenkolben 1 aus Quarzglas, der zweiseitig gequetscht 2 und gesockelt 3 ist. Das axial angeordnete Entladungsgefäß 4 aus Al₂O₃-Keramik ist in der Mitte 5 ausgebaucht und besitzt zylindrische Enden 6. Es kann jedoch z.B. auch aus einem zylindrischen Rohr bestehen. Es ist mittels zweier Stromzuführungen 7, die mit den Sockelteilen 3 über Folien 8 verbunden sind, im Außenkolben 1 gehaltert. Die Stromzuführungen 7 aus Molybdän sind mit Durchführungen 9 verschweißt, die jeweils in einem keramischen Endstopfen 10 des Entladungsgefäßes mittels Glaslot 14 eingeschmolzen sind. Die Endstopfen sind ebenfalls aus Al₂O₃ gefertigt. Die Füllung des Entladungsgefäßes besteht neben einem inerten Zündgas, z.B. Argon, aus Quecksilber und Zusätzen an Metallhalogeniden. Die erste Durchführung 9a ist am ersten Ende 6a angeordnet, das als Pumpende beim Füllen der Lampe dient. Sie hält im Innern des Entladungsgefäßes eine Elektrode 11, bestehend aus einem Elektrodenschaft 12 aus Wolfram und einem Elektrodenkopf, der von einer am entladungsseitigen Ende ausgebildeten Wendel 13 gebildet wird. Der Elektrodenschaft 12 ist von einer keramischen Hülse 17 eng umgeben.

Die zweite Durchführung 9b ist am zweiten Ende 6b angeordnet, das als Blindende angelegt ist. Beide Durchführungen 9 bestehen aus einem massiven Niobstift, der in die Bohrung des Endstopfens vertieft eingesetzt ist.

Zum Zweck des Evakuierens und Füllens ist in der Nähe des Pumpendes 6a eine Füllbohrung 15 angebracht, die nach dem Füllen durch ein Glaslot oder eine Schmelzkeramik 16 verschlossen wird.

Fig. 2 zeigt den Durchführungsbereich an einem Ende 6 des Entladungsgefäßes im Detail. Der Niobstift 9 mit einem Durchmesser von 1,15 mm ist in einem keramischen Stopfen 10 mit 5 mm Länge eingesetzt und weist eine Länge von 12 mm auf. An seinem entladungsseitigen Ende ist der Elektrodenschaft 12 aus Wolfram stumpf angeschweißt, dessen Durchmesser 0,5 mm und dessen Länge 6,5 mm beträgt. An seiner Spitze ist eine Wendel 13 mit einem äußeren Durchmesser von 1,1 mm, die aus 9 Windungen besteht, angebracht. Die keramische Schutzhülse 17 ist zwischen Wendel 13 und Niobstift 9 fixiert. Ihr Außendurchmesser beträgt 1,1 mm, ihr Innendurchmesser 0,6 mm. Die Gesamtlänge ist 3,5 mm, wovon ein Abschnitt (2 mm) in der Bohrung des Stopfens 10 vertieft eingesetzt ist, während der Niobstift 9 sich über die restlichen 60 % der Bohrung nach außen erstreckt. Die richtige Einsetztiefe des Niobstiftes wird durch einen außen am Stopfen befindlichen Anschlag, hier ein Stoppdraht 18 aus Niob, gewährleistet. Der Außendurchmesser des Stopfens ist 3,3 mm und der Durchmesser der Stopfenbohrung ist 1,2 mm.

Auf diese Weise verbleibt ein Spalt mit Kapillarwirkung zwischen Bohrungswand und Niobstift bzw. Keramikhülse, der mit Glaslot 14 über die gesamte Länge der Bohrung abgedichtet ist. Das Glaslot 14 ist aus zwei Zonen unterschiedlicher Zusammensetzung gebildet. Für die der Entladung zugewandten erste Hälfte der Stopfenbohrung wird ein erstes, hochschmelzendes Glaslot 14a verwendet, das eine Zusammensetzung gemäß Tabelle 1 aufweist.

Für die von der Entladung abgewandte zweite Hälfte der Stopfenbohrung wird ein zweites, niedrigschmelzendes Glaslot 14b verwendet, das eine Zusammensetzung gemäß Tabelle 2 aufweist.

Bei der Herstellung einer Zwei-Zonen-Einschmelzung stellt es ein besonderes Problem dar, daß der Ringspalt, der vor dem Abdichten mit Glaslot zwischen den beiden Abdichtpartnern (Durchführung/Stopfen bzw. Stopfen/Gefäßende) vorübergehend vorhanden ist, Kapillarkräfte entfaltet. Normalerweise ist dies erwünscht, da dadurch ein "Vollsaugen" des Ringspaltes mit Glaslot bis zum entladungsseitigen Ende des Stopfens gewährleistet wird.

Im Fall der Verwendung zweier Glaslote muß jedoch sichergestellt werden, daß das erste Glaslot den entladungsfernen Bereich des Ringspalts (typisch 70-40 % seiner Länge) frei beläßt. Dies kann auf elegante Weise dadurch erreicht werden, daß die Stopfenbohrung sich zur Entladung hin verengt. Dabei wird gemäß dem Ausführungsbeispiel entsprechend Fig. 3, bei dem gleiche Merkmale wie in Fig. 2 gleiche Bezugsziffern tragen, die Stopfenbohrung so dimensioniert, daß Kapillarkräfte nur im entladungsnahen Bereich der Einschmelzung auftreten. Dies läßt sich insbesondere durch einen konischen Zuschnitt der Stopfenbohrung 30 erreichen (Fig. 3, linke Hälfte) oder auch durch eine zweistufig ausgeführte Stopfenbohrung, bei der der Durchmesser des ersten, entladungsnahen Abschnitts 31 kleiner als der des zweiten, entladungsfernen Abschnitts 32 ist (Fig. 3, rechte Hälfte), wobei Durchführung 9 und Elektrodenschaft 33 etwa den gleichen Durchmesser besitzen. Die Dimensionierung ist in Fig. 3 zur Verdeutlichung stark übertrieben.

Eine weitere Alternative besteht darin, den Durchmesser des Schaftes - bzw. der ihn eng umgebenden Hülse entsprechend Fig. 2 - bewußt größer als den Durchmesser der Durchführung 9 zu wählen, wobei der Durchmesser der Bohrung konstant über ihre Länge belassen werden kann.

Fig. 4 zeigt ein weiteres Ausführungsbeispiel, bei dem in das Ende 6 des Entladungsgefäßes ein Stopfen 20 aus elektrisch-leitendem Cermet eingesetzt ist. Er trägt an seinem entladungsseitigen Ende eine Elektrode 11. Am entladungsfernen Ende ist eine Stromzuführung 7 befestigt. Der Stopfen 20 ist mittels zweier Zonen von Glaslot 14a, b in das Gefäßende 6 eingeschmolzen. Im entladungszugewandten Drittel der Stopfenlänge wird ein hochschmelzendes Glaslot 14a entsprechend Tabelle 1 verwendet. Im entladungsfernen restlichen Teil der Kapillare wird ein niedrigschmelzendes Glaslot 14b mit einer Zusammensetzung gemäß Tabelle 2 verwendet.

In Tab. 1 sind Beispiele für hochschmelzende Glaslote mit einem Schmelzpunkt Tₛ zwischen 1500°C und 1700°C angegeben.

**Tab. 1**

| Nr. | Zusammensetzung (Gew.-%) | | | | | Tₛ (°C) |
|---|---|---|---|---|---|---|
| | Al₂O₃ | SiO₂ | Sc₂O₃ | Y₂O₃ | La₂O₃ | |
| 1 | 65 | - | 20 | 5 | 10 | 1700 |
| 2 | 48 | - | 24 | 9 | 19 | 1650 |
| 3 | 48 | - | 19 | 8 | 25 | 1620 |
| 4 | 43 | 10 | 17 | 8 | 22 | 1520 |
| 5 | 45 | 5 | 18 | 8 | 24 | 1580 |
| 6 | 47 | 2 | 18,6 | 8 | 24,4 | 1600 |

In Tab. 2 sind Beispiele für niedrigschmelzende Glaslote mit einem Schmelzpunkt Tₛ zwischen 1200°C und 1400°C angegeben.

**Tab. 2**

| Nr. | Zusammensetzung (Gew.-%) | | | | | | Tₛ (°C) |
|---|---|---|---|---|---|---|---|
| | Al₂O₃ | SiO₂ | La₂O₃ | Dy₂O₃ | Gd₂O₃ | B₂O₃ | |
| 7 | 10 | 31,5 | 58,5 | - | - | 2,0 | 1250 |
| 8 | 20 | 25,2 | - | - | 54,8 | 1,0 | 1320 |
| 9 | 15 | 29,8 | 55,2 | - | - | 1,0 | 1300 |
| 10 | 15,1 | 29,5 | 54,8 | - | - | 0,6 | 1340 |
| 11 | 15,3 | 29,7 | 55,0 | - | - | - | 1390 |
| 12 | 20 | 26,1 | - | 53,9 | - | 2,0 | 1360 |
| 13 | 13,9 | 32,7 | 52,8 | - | - | 0,6 | 1230 |
| 14 | 15,0 | 29,8 | 55,2 | - | - | 1,0 | 1270 |

## Patentansprüche

1. Metallhalogenidentladungslampe mit einem keramischen Entladungsgefäß (4), das eine Füllung mit Metallhalogeniden enthält, wobei das Entladungsgefäß (4) zwei Enden (6) mit Öffnungen besitzt, und wobei zwei Elektroden (11) mit außen befindlichen Stromzuführungen (7) über in die Öffnungen eingesetzte Durchführungen (9) verbunden sind, wobei eine oder beide Öffnungen unter Verwendung von Glaslot (14) vakuumdicht abgedichtet sind, dadurch gekennzeichnet, daß ein die Durchführung enthaltendes Bauteil in der Öffnung unter Bildung eines Spaltes eingesetzt ist, wobei eine entladungsnahe erste Zone des Spalts mit einem ersten hochschmelzenden Glaslot (14a) und eine entladungsferne zweite Zone des Spaltes mit einem zweiten niedrigschmelzenden Glaslot (14b) abgedichtet ist, wobei die beiden Glaslote Al₂O₃, evtl. SiO₂ und mindestens eine weitere Komponente MₓO_{y} enthalten, die ein Oxid aus der Menge der Metalle La, Sc, Y, Seltene Erdmetalle, Mg, Zr, Ti ist, und wobei das erste Glaslot 0-12 Gew.-% SiO₂ und das zweite Glaslot 20-40 Gew.-% SiO₂ enthält.

2. Metallhalogenidentladungslampe nach Anspruch 1, dadurch gekennzeichnet, daß die beiden Glaslote (14a, b) zur Abdichtung zwischen dem Gefäßende (6) und einem darin eingesetzten Stopfen (10;20) dienen, wobei der Stopfen (20) entweder selbst die Durchführung ist oder eine separate Durchführung (9) umgibt.

3. Metallhalogenidentladungslampe nach Anspruch 1 oder 2, dadurch gekennzeichnet, daß die beiden Glaslote (14a, b) zur Abdichtung zwischen einem das Gefäßende verschließenden Stopfen (10) und einer darin in einer Bohrung aufgenommenen Durchführung (9) dienen.

4. Metallhalogenidentladungslampe nach Anspruch 3, dadurch gekennzeichnet, daß die Durchführung (9) vertieft in die Bohrung eingesetzt ist, wobei der benachbarte Teil der Elektrode von einer Hülse (17) ummantelt sein kann.

5. Metallhalogenidentladungslampe nach Anspruch 1, dadurch gekennzeichnet, daß der SiO₂-Gehalt des ersten Glaslots mindestens 15 %, bevorzugt 20 %, niedriger als der SiO₂-Gehalt des zweiten Glaslots ist.

6. Metallhalogenidentladungslampe nach Anspruch 1, dadurch gekennzeichnet, daß die Glaslote als Komponente MₓO_{y} mindestens eines der folgenden Oxide enthalten: Y₂O₃, La₂O₃, Sc₂O₃, Gd₂O₃, Dy₂O₃.

7. Metallhalogenidentladungslampe nach Anspruch 1, dadurch gekennzeichnet, daß das zweite Glaslot zusätzlich bis zu 3 % B₂O₃ enthält.

8. Metallhalogenidentladungslampe nach Anspruch 6 oder 7, dadurch gekennzeichnet, daß das zweite Glaslot 5-30 % Al₂O₃, 20-40 % SiO₂ und 40-75 %, insbesondere 50-60 %, Oxide der Metalle M enthält.

9. Metallhalogenidentladungslampe nach Anspruch 1, dadurch gekennzeichnet, daß der Spalt (30;31,32) sich zur Entladung hin verengt.

10. Verfahren zur Herstellung einer Metallhalogenidentladungslampe nach Anspruch 1, dadurch gekennzeichnet, daß der Einschmelzbereich zunächst mit dem ersten Glaslot beaufschlagt wird und dann erhitzt wird auf eine erste Einschmelztemperatur T₁ und anschließend der Einschmelzbereich mit dem zweiten Glaslot beaufschlagt wird und anschließend auf eine zweite Einschmelztemperatur T₂ erhitzt wird, wobei T₂ kleiner als T₁ ist.

11. Verfahren nach Anspruch 10, dadurch gekennzeichnet, die Schmelzpunkte der beiden Glaslote um mindestens 100° differieren.

## Claims

1. Metal-halide discharge lamp having a ceramic discharge vessel (4) which contains a fill with metal halides, the discharge vessel (4) having two ends (6) with openings, and two electrodes (11) being connected to externally located supply conductors (7) via lead-throughs (9) fitted into the openings, one or both openings being sealed off in vacuum-tight fashion by using soldering glass (14), characterized in that a component which contains the lead-through is fitted in the opening while forming a gap, a first region of the gap, close to the discharge, being sealed off using a first, high-melting soldering glass (14a), and a second region of the gap, remote from the discharge, being sealed off with a second, low-melting soldering glass (14b), the two soldering glasses containing Al₂O₃, optionally SiO₂ and at least one further component MₓO_{y} which is an oxide of the set of metals La, Sc, Y, rare-earth metals, Mg, Zr, Ti, and the first soldering glass containing 0-12 % by weight of SiO₂ and the second soldering glass containing 20-40 % by weight of SiO₂.

2. Metal-halide discharge lamp according to Claim 1, characterized in that the two soldering glasses (14a, b) are used for sealing off between the vessel end (6) and a plug (10;20) fitted therein, the plug (20) either itself being the lead-through or surrounding a separate lead-through (9).

3. Metal-halide discharge lamp according to Claim 1 or 2, characterized in that the two soldering glasses (14a, b) are used for sealing off between a plug (10) which closes the vessel end and a lead-through (9) accommodated in a bore therein.

4. Metal-halide discharge lamp according to Claim 3, characterized in that the lead-through (9) is inserted deep into the bore, it being possible for the neighbouring part of the electrode to be enclosed by a shell (17).

5. Metal-halide discharge lamp according to Claim 1, characterized in that the SiO₂ content of the first soldering glass is at least 15 %, preferably 20 %, less than the SiO₂ content of the second soldering glass.

6. Metal-halide discharge lamp according to Claim 1, characterized in that, as component MₓO_{y}, the soldering glasses contain at least one of the following oxides: Y₂O₃, La₂O₃, Sc₂O₃, Gd₂O₃, Dy₂O₃.

7. Metal-halide discharge lamp according to Claim 1, characterized in that the second soldering glass additionally contains up to 3 % of B₂O₃.

8. Metal-halide discharge lamp according to Claim 6 or 7, characterized in that the second soldering glass contains 5-30 % of Al₂O₃, 20-40 % of SiO₂ and 40-75 %, in particular 50-60 %; of oxides of the metals M.

9. Metal-halide discharge lamp according to Claim 1, characterized in that the gap (30;31;32) tapers in the direction of the discharge.

10. Process for producing a metal-halide discharge lamp according to Claim 1, characterized in that the melt-in region firstly has the first soldering glass applied to it and is then heated to a first melt-in temperature T₁ and subsequently the melt-in region has the second soldering glass applied to it and is then heated to a second melt-in temperature T₂, T₂ being less than T₁.

11. Process according to Claim 10, characterized in that the melting points of the two soldering glasses differ by at least 100°.

## Revendications

1. Lampe à décharge aux halogénures métalliques, comportant une enceinte (4) de décharge en céramique, qui contient une atmosphère comportant des halogénures métalliques, l'enceinte (4) de décharge comportant deux extrémités (6) ayant des ouvertures, et deux électrodes (11) étant reliées à des entrées (7) de courant se trouvant à l'extérieur par l'intermédiaire de traversées (9) introduites dans les ouvertures, une ouverture ou les deux ouvertures étant rendues étanches au vide en utilisant de la brasure (14) de verre, caractérisée en ce qu'une pièce contenant la traversée est introduite dans l'ouverture tout en formant un interstice, une première zone de l'interstice proche de la décharge étant rendue étanche par une première brasure (14a) de verre à haut point de fusion et une deuxième zone éloignée de la décharge étant rendue étanche par une deuxième brasure (14b) de verre à bas point de fusion, les deux brasures de verre contenant de l'Al₂O₃, éventuellement du SiO₂, et au moins un autre constituant MₓO_{y}, qui est un oxyde des métaux La, Sc, Y, des métaux des terres rares Mg, Zr, Ti, et la première brasure pour du verre contenant 0 à 12 % en poids de SiO₂ et la deuxième brasure pour du verre contenant 20 à 40 % en poids de SiO₂.

2. Lampe à décharge aux halogénures métalliques suivant la revendication 1, caractérisée en ce que les deux brasures (14a, 14b) de verre servent à obtenir l'étanchéité entre l'extrémité (6) de l'enceinte et un bouchon (10; 20) qui y est introduit, le bouchon (20) étant lui-même la traversée ou entourant une traversée (9) distincte.

3. Lampe à décharge aux halogénures métalliques suivant la revendication 1 ou 2, caractérisée en ce que les deux brasures (14a, 14b) de verre servent à obtenir l'étanchéité entre un bouchon (10) fermant l'extrémité de l'enceinte et une traversée (9) qui y est reçue dans un trou.

4. Lampe à décharge aux halogénures métalliques suivant la revendication 3 caractérisée en ce que la traversée (9) est introduite profondément dans le trou, la partie voisine de l'électrode pouvant être entourée d'une douille (17).

5. Lampe à décharge aux halogénures métalliques suivant la revendication 1, caractérisée en ce que la teneur en SiO₂ de la première brasure pour du verre est au moins inférieure de 15 %, de préférence de 20 %, à la teneur en SiO₂ de la deuxième brasure pour du verre.

6. Lampe à décharge aux halogénures métalliques suivant la revendication 1, caractérisée en ce que les brasures de verre contiennent comme constituant MₓO_{y} au moins un des oxydes suivants Y₂O₃, La₂O₃, Sc₂O₃, Gd₂O₃, Dy₂O₃.

7. Lampe à décharge aux halogénures métalliques suivant la revendication 1, caractérisée en ce que la deuxième brasure pour du verre contient de plus jusqu'à 3 % de B₂O₃.

8. Lampe à décharge aux halogénures métalliques suivant la revendication 6, caractérisée en ce que la deuxième brasure pour du verre contient 5 à 30 % de Al₂O₃, 20 à 40 % de SiO₂ et 40 à 75 %, notamment 50 à 60 %, d'oxydes des métaux M.

9. Lampe à décharge aux halogénures métalliques suivant la revendication 1, caractérisée en ce que l'interstice (30; 31, 32) se rétrécit en direction de la décharge.

10. Procédé de fabrication d'une lampe à décharge aux halogénures métalliques suivant la revendication 1, caractérisé en ce que l'on met sur la partie de scellement d'abord la première brasure pour du verre, on la porte alors à une première température T₁ de fusion et, ensuite, on met sur la partie de scellement la deuxième brasure pour du verre et on la porte alors à une deuxième température T₂ de fusion, T₂ étant inférieure à T₁.

11. Procédé suivant la revendication 10, caractérisé en ce que les points de fusion des deux brasures de verre différent au moins de 100 °C.
